# FASCICULE DE BREVET EUROPEEN

(11) **EP 1 120 797 B1**
(45) Date de publication et mention de la délivrance du brevet: **27.07.2005**
(21) Numéro de dépôt: 01400151.5
(22) Date de dépôt: 19.01.2001
(51) Int. Cl.: H01B 13/00

(54) **Procédé de fabrication d'un fil conducteur réalisé dans un matériau composite à matrice en cuivre et fil conducteur obtenu par ledit procédé**
Drahtleiter-Herstellungsverfahren aus Verbundmaterial mit Kupfermatrix und hiermit hergestellter Drahtleiter
Manufacturing process for a wire-conductor made of composite material with a copper matrix and wire-conductor obtained by the process

(30) Priorité: 27.01.2000 FR 0001039
(43) Date de publication de la demande: 01.08.2001
(73) Titulaire: Axon'Cable S.A., 51210 Montmirail (FR)
(72) Inventeur: Yu, Ning, 77174 Villeneuve-le-Comte (FR); Le Roy, Jean-Paul, 51210 Montmirail (FR)
(74) Mandataire: Cardy, Sophie

(56) Documents cités:
- US-A- 3 640 779
- US-A- 4 427 469

## Description

L'invention concerne un procédé de fabrication d'un fil conducteur réalisé dans un matériau composite à matrice en cuivre dans laquelle sont dispersées des particules métalliques ou céramiques, le fil conducteur obtenu à partir de ce procédé, et une tresse de blindage.

Le cuivre est un matériau largement utilisé, du fait de sa haute conductivité électrique, en tant que matériau constituant le fil conducteur dans les câbles électriques et électroniques.

Cependant, le cuivre présente des caractéristiques mécaniques médiocres souvent insuffisantes pour qu'il constitue le matériau du fil conducteur de câbles devant présenter une forte résistance mécanique, notamment en flexion et en torsion.

Traditionnellement, on utilise alors un alliage de cuivre qui, par différents mécanismes de durcissement, présente une tenue mécanique supérieure au cuivre, tout en présentant une conductivité électrique au moins égale à 85 % de la conductivité électrique du cuivre. Parmi ces alliages, on peut citer Cu-Cd, Cu-Zr, Cu-Fe et Cu-Cd-Cr.

Parmi ces alliages, le dernier alliage précité (cuivre-cadmium-chrome) est très utilisé du fait qu'il présente une conductivité électrique intéressante (90 % de celle du cuivre) et une résistance mécanique bien meilleure que le cuivre (charge à la rupture en traction = 420 MPa).

La présente invention a pour objet de fournir un procédé de fabrication permettant l'obtention d'un fil conducteur présentant une meilleure conductivité électrique que les alliages de l'art antérieur, en même temps qu'une résistance mécanique accrue, notamment en torsion et en flexion, ainsi qu'une bonne stabilité à haute température de ces propriétés mécaniques.

Le procédé de fabrication selon la présente invention est caractérisé en ce qu'il comporte les étapes suivantes :
- on fournit un fil de base réalisé dans ledit matériau composite,
- on réalise un revêtement du fil de base avec un matériau ductile afin d'obtenir un fil primaire présentant un diamètre nominal,
- on réalise le tréfilage dudit fil primaire pour aboutir à un fil secondaire présentant un diamètre final, et
- on réalise un traitement de recuit dudit fil secondaire afin de relâcher les contraintes induites par le tréfilage.

Avantageusement, ledit matériau ductile appartient au groupe comprenant l'argent, l'or, le platine, le palladium et leurs alliages.

De manière particulièrement avantageuse, lesdites particules comportent de l'oxyde d'aluminium, de préférence de 0.2 à 0.4 % en poids du matériau composite.

Selon une autre disposition avantageuse, ladite étape de revêtement du fil de base comprend le dépôt par voie électrolytique, d'une couche d'argent présentant une épaisseur comprise entre 1 et 10 µm, de préférence entre 3 et 6 µm.

De manière préférentielle, ladite étape de revêtement du fil de base comprend les étapes suivantes :
- dégraissage alcalin du fil de base,
- rinçage à l'eau du fil de base,
- décapage acide du fil de base,
- rinçage à l'eau du fil de base.
- dépôt par voie électrolytique d'une sous-couche d'argent sur le fil de base,
- dépôt par voie électrolytique d'une couche d'argent sur ladite sous-couche afin de former le fil primaire, et
- rinçage à l'eau du fil primaire.

Une solution favorable quant à la technique de fabrication prévoit que le tréfilage comprend plusieurs passages dans une machine de tréfilage multipasse à froid et permet d'obtenir un diamètre final pour le fil secondaire au moins cinq fois plus petit que le diamètre nominal du fil primaire, de préférence sensiblement dix fois plus petit.

La présente invention a également pour objet un fil conducteur tel qu'il résulte du procédé de fabrication précité, ce fil conducteur étant réalisé dans un matériau composite à matrice en cuivre dans laquelle sont dispersées les particules métalliques ou céramiques, ce fil se caractérisant en ce qu'il comporte en outre un revêtement en matériau ductile et en ce qu'il présente une conductivité électrique au moins égale à 92% de la conductivité électrique du cuivre (International Annealed Copper Standard).

En outre, de préférence, le fil conducteur selon la présente invention se caractérise en ce que lorsqu'une tresse de blindage électromagnétique de câble est réalisée avec ledit fil conducteur, lorsque ledit câble est soumis à un million (1.000.000) de cycles de flexion et de torsion combinées, chaque cycle de flexion et de torsion correspondant au passage d'un tronçon de câble par rapport à une position initiale, d'une part par rapport à une direction principale du câble depuis une position 0°, vers une position à +140°, vers une position à -140° et le retour à la position 0° (torsion), et d'autre part par rapport à une direction orthogonale à ladite direction principale du câble depuis une position 0°, vers une position à +140°, vers une position à -140° et le retour à la position 0° (flexion), ladite tresse présente une variation de résistance électrique maximale de 7%.

De plus, de préférence, le fil conducteur présente une valeur de charge à la rupture en traction supérieure ou égale à 300 MPa.

Avantageusement, ledit matériau ductile appartient au groupe comprenant l'argent, l'or, le platine, le palladium et leurs alliages.

De manière préférentielle, le matériau ductile est une couche d'argent obtenue par voie électrolytique et lesdites particules comportent de l'oxyde d'aluminium, de préférence de 0.2 à 0.4 % en poids du matériau composite.

Un exemple de réalisation va maintenant être décrit et illustré ci-après. Il est entendu que la description et les dessins ne sont donnés qu'à titre indicatif et non limitatif.

Il sera fait référence aux dessins annexés, dans lesquels :
- la figure 1 est une section transversale d'un câble utilisé pour effectuer des tests de résistance mécanique du fil conducteur objet de la présente invention,
- la figure 2 est une représentation schématique du test de tenue à la flexion et à la torsion mis en oeuvre, et
- la figure 3 est une courbe comparative de la tenue en flexion et en torsion du câble de la figure 1 selon qu'il utilise ou non le fil conducteur selon la présente invention.

Selon une des caractéristiques essentielles de la présente invention, le procédé de fabrication du fil conducteur utilise un fil de base réalisé dans un matériau composite à matrice en cuivre dans laquelle sont dispersées des particules métalliques ou céramiques. Le matériau composite utilisé est donc élaboré par la métallurgie de poudre en faisant disperser de façon homogène des particules fines métalliques ou céramiques (par exemple des oxydes, des carbures, des nitrures ou des siliciures) dans une matrice en cuivre.

Ainsi, l'effet de ces particules dispersées sur la microstructure métallurgique de cuivre permet, d'une part, d'augmenter les résistances mécaniques du matériau et, d'autre part, de maintenir cette tenue mécanique jusqu'à de hautes températures, sans trop altérer la conductivité électrique de la matrice en cuivre.

Le procédé de fabrication selon la présente invention permet l'obtention d'un fil conducteur présentant, de manière surprenante, de très hautes performances mécaniques, de conductivité électrique et de tenue mécanique à haute température.

Le procédé de fabrication selon la présente invention comprend essentiellement trois étapes de traitement du fil de base réalisé dans le matériau composite précité, à savoir successivement l'argentage, le tréfilage et le traitement thermique de recuit.

Les essais effectués ont utilisé comme matériau composite le "GLIDCOP" (marque déposée) commercialisé par la société SCM Metal Products Inc. (référence UNS C15 715). Ce matériau composite contient de 0.25 à 0.35 % en poids de particules d'oxyde d'aluminium dispersées dans la matrice en cuivre et il possède une conductivité électrique maximale égale à 92 % de celle du cuivre. La taille de ces particules est comprise entre 3 et 12 nanomètres.

Un fil de base de diamètre 0.8 mm réalisé dans ce matériau a été utilisé comme point de départ pour élaborer un fil conducteur selon la présente invention.

L'étape suivante du procédé de fabrication consiste, notamment afin d'éviter une rupture du fil de base lors du passage ultérieur dans la machine de tréfilage à froid permettant la réduction en continu de la section du fil de base, à déposer un revêtement en argent sur le fil de base, ce revêtement étant préférentiellement réalisé par voie électrolytique et présentant une épaisseur de 3 à 6 µm.

De manière plus précise, cette étape de revêtement du fil de base par de l'argent comprend les étapes suivantes : dégraissage alcalin du fil de base, rinçage à l'eau du fil de base, décapage acide du fil de base, rinçage à l'eau du fil de base, dépôt par voie électrolytique d'une sous-couche d'argent sur le fil de base, dépôt par voie électrolytique d'une couche d'argent sur la sous-couche afin de former un fil primaire, et rinçage à l'eau du fil primaire.

Ce fil primaire (fil argenté) est ensuite, dans une deuxième étape, tréfilé en continu en utilisant une machine de tréfilage multipasse à froid, les dernières filières utilisées permettant d'aboutir à un fil secondaire présentant un diamètre final de 0.106 mm, ou 0.100 mm ou 0.079 mm. Au cours de cette étape, on constate que le revêtement en argent reste continu et homogène et aboutit à une couche d'épaisseur environ 1 µm.

La dernière étape du procédé de fabrication est constituée d'un traitement thermique. Ce traitement thermique a pour but de restaurer la ductilité du matériau composite en atténuant les contraintes internes du matériau créées par l'étape du tréfilage. Avantageusement, ce traitement thermique va consister en un recuit au cours duquel le fil secondaire a été porté à une température comprise entre 450 et 520°C pendant un temps compris entre 150 et 210 min.

Comme on peut le voir sur le tableau I ci-après, ce traitement thermique du recuit permet d'améliorer de façon très significative les caractéristiques mécaniques et électriques des fils tréfilés. Dans ce tableau, on a en effet reporté la valeur de la charge à la rupture et de l'allongement lors de la rupture dans un essai de traction, ainsi que la conductivité électrique des fils exprimés en pourcentage de la conductivité électrique du cuivre dénommée IACS (International Annealed Copper Standard correspondant à 1,7241 micro.ohms.cm à 20°C).

De manière étonnante, on constate donc qu'après le traitement de recuit précité, on obtient un fil conducteur présentant une conductivité électrique de l'ordre de 95 % (94 ou 96 %) de la conductivité électrique du cuivre, c'est-à-dire largement supérieure à celle du fil de base. En outre, on constate que le fil conducteur selon la présente invention présente une meilleure conductivité électrique que les alliages utilisés dans l'art antérieur.

Afin d'illustrer la tenue thermique du fil conducteur obtenu selon le procédé de la présente invention, c'est-à-dire la stabilité à haute température de ces propriétés mécaniques, le test suivant a été mis en oeuvre.

Un fil conducteur en alliage Cu-Cd et un fil conducteur résultant du procédé selon la présente invention, les deux fils présentant un diamètre de 0.1 mm, ont été portés à 400°C pendant une heure. La réduction de la résistance à la rupture en traction de ces fils a été mesurée à l'issue de ce vieillissement thermique.

On constate que le fil conducteur en alliage Cu-Cd présente une perte de 20 % de sa charge à la rupture en traction alors que le fil conducteur selon la présente invention présente seulement une perte en charge à la rupture de 5 %. Il en résulte donc que le fil conducteur issu du procédé de fabrication selon la présente invention présente une meilleure tenue thermique par rapport à un fil conducteur en alliage Cu-Cd.

Afin de compléter les tests permettant d'évaluer la résistance mécanique du fil conducteur issu du procédé selon la présente invention, un test de tenue à la flexion et à la torsion a été mis en place. Dans ce test, le fil conducteur résultant du procédé de fabrication selon la présente invention a été utilisé pour la formation d'une tresse de blindage électromagnétique au sein d'un câble électrique qui est illustré sur la figure 1.

Ce câble 10 comprend cent quarante deux conducteurs coaxiaux répartis au sein de huit groupes (référence 12) de seize câbles coaxiaux et de sept paires (référence 14) de câbles coaxiaux. L'ensemble des câbles coaxiaux est torsadé autour d'une fibre centrale anti-arrachement 16, le tout étant enveloppé dans un ruban 18 entouré de la tresse de blindage 20, elle-même protégée par une gaine extérieure 22 en matière plastique.

Au cours de ce test de tenue à la flexion et à la torsion illustré à la figure 2, on soumet un échantillon 24 du câble 10 décrit précédemment à des cycles de flexion et de torsion combinées.

Au cours de chaque cycle, l'aspect flexion comprend des mouvements de rotation par rapport à un axe horizontal (X, X'), ces mouvements étant constitués par le passage de l'échantillon 24 depuis une position initiale 0 à la position +140°, puis son passage de la position +140° à la position -140° et enfin son passage de la position -140° à la position initiale 0.

Pour cela, l'échantillon 24 traverse de manière orthogonale une poutre horizontale 26 entraînée en rotation (mécanisme d'entraînement non représenté) et qui impose le mouvement décrit précédemment de va-et-vient en rotation (flèche A sur la figure 2) autour de l'axe horizontal (X, X') qui est parallèle à la direction longitudinale de la poutre 26.

Au cours de chaque cycle, l'aspect torsion comprend des mouvements de rotation par rapport à un axe (Y,Y') orthogonal à l'axe horizontal (X, X') précité, ces mouvements étant constitués par le passage de l'échantillon 24 depuis une position initiale 0 à la position +140°, puis son passage de la position +140° à la position -140° et enfin son passage de la position -140° à la position initiale 0.

A cet effet, un module de torsion 28 traverse la poutre 26 selon l'axe (Y, Y') en formant une liaison pivot, un tronçon de l'échantillon 24 étant logé de manière solidaire à l'intérieur du module de torsion 28 selon l'axe (Y,Y').

Plus précisément, comme on peut le voir sur la figure 2 qui représente sensiblement la position à +140°, une première extrémité 24a du tronçon de l'échantillon dépasse d'un premier manchon 28a entouré d'un étrier 28a', ces deux éléments formant une première partie du module 28, et une deuxième extrémité 24b du tronçon de l'échantillon dépasse d'un deuxième manchon 28b formant une deuxième partie du module 28.

Ainsi, l'échantillon 24 est entièrement soumis aux mouvements du module 28, incluant le mouvement décrit précédemment de va-et-vient en rotation (flèches B sur la figure 2) autour de l'axe (Y, Y') (mécanisme d'entraînement en rotation autour de (Y, Y') non représenté).

On comprend que les rotations autour des axes (X, X') et (Y, Y') se déroulent en même temps, la position angulaire de l'échantillon 24 ayant à chaque instant la même valeur entre -140° et +140°, d'une part en flexion autour de l'axe (X, X'), et d'autre part en torsion autour de l'axe (Y, Y').

A part le tronçon retenu par le module 28, l'échantillon 24 du câble est entièrement libre de mouvement, donc soumis uniquement à la gravité. Ce test permet notamment de reconstituer les sollicitations auxquelles est soumis un câble relié à un appareil électrique médical portatif tel qu'une sonde.

Cet essai est mis en oeuvre dans les conditions suivantes :
- point de départ :position à 0° correspondant à une position verticale du câble, l'étrier 28a' étant en bas,
- flexion :280°/cycle,
- torsion : 280°/cycle,
- fréquence de cycle : 9 cycles/min,
- nombre de cycles : 1 000 000 au moins sans rupture de fil conducteur dans la tresse.

A des fins de comparaison, ce même essai a été mis en oeuvre pour un câble A tel que défini précédemment ayant une tresse de blindage 20 réalisée en alliage Cu-Cd-Cr et pour un câble B présentant une tresse de blindage 20 réalisée avec le fil conducteur résultant du procédé de fabrication selon la présente invention.

Il ressort du graphique de la figure 3 que le câble B présente une résistance électrique bien plus stable, entraînant par là même une efficacité de blindage plus importante, que le câble A.

En effet, dans le cas de l'essai correspondant à la figure 3, on constate une variation maximale de la résistance électrique de la tresse de 20.4% pour le câble A et de 4.4% pour le câble B. Au cours d'une campagne d'essais, on a constaté que la valeur la plus importante de la variation maximale de la résistance électrique d'une tresse réalisée avec le fil conducteur selon l'invention, c'est-à-dire le plus fort écart de la résistance électrique au cours d'un essai, est de 7% .

Le fil conducteur résultant du procédé de fabrication selon la présente invention apparaît donc comme présentant une plus grande résistance mécanique, alliée à une meilleure tenue thermique, tout en présentant une conductivité électrique supérieure aux fils conducteurs de l'art antérieur.

La présente invention concerne également une tresse de blindage électromagnétique pour un câble électrique, comprenant au moins un fil conducteur tel que défini précédemment.

## Revendications

1. Procédé de fabrication d'un fil conducteur réalisé dans un matériau composite à matrice en cuivre dans laquelle sont dispersées des particules métalliques ou céramiques, **caractérisé en ce qu'**il comporte les étapes suivantes :
- on fournit un fil de base réalisé dans ledit matériau composite,
- on réalise un revêtement du fil de base avec un matériau ductile afin d'obtenir un fil primaire présentant un diamètre nominal,
- on réalise le tréfilage dudit fil primaire pour aboutir à un fil secondaire présentant un diamètre final, et
- on réalise un traitement de recuit dudit fil secondaire afin de relâcher les contraintes induites par le tréfilage.

2. Procédé selon la revendication 1, **caractérisé en ce que** ledit matériau ductile appartient au groupe comprenant l'argent, l'or, le platine, le palladium et leurs alliages.

3. Procédé selon l'une quelconque des revendications précédentes, **caractérisé en ce que** lesdites particules comportent de l'oxyde d'aluminium, de préférence de 0.2 à 0.4 % en poids du matériau composite.

4. Procédé selon l'une quelconque des revendications précédentes, **caractérisé en ce que** ladite étape de revêtement du fil de base comprend le dépôt par voie électrolytique d'une couche d'argent présentant une épaisseur comprise entre 1 et 10 µm, de préférence entre 3 et 6 µm.

5. Procédé selon la revendication 4, **caractérisé en ce que** ladite étape de revêtement du fil de base comprend les étapes suivantes :
- dégraissage alcalin du fil de base,
- rinçage à l'eau du fil de base,
- décapage acide du fil de base,
- rinçage à l'eau du fil de base,
- dépôt par voie électrolytique d'une sous-couche d'argent sur le fil de base,
- dépôt par voie électrolytique d'une couche d'argent sur ladite sous-couche afin de former le fil primaire, et
- rinçage à l'eau du fil primaire.

6. Procédé selon l'une quelconque des revendications précédentes, **caractérisé en ce que** le tréfilage comprend plusieurs passages dans une machine de tréfilage multipasse à froid et permet l'obtention d'un diamètre final pour le fil secondaire au moins cinq fois plus petit que le diamètre nominal du fil primaire, de préférence sensiblement dix fois plus petit.

7. Procédé selon l'une quelconque des revendications précédentes, **caractérisé en ce que** ledit traitement de recuit comporte le chauffage dudit fil secondaire entre 450 et 520°C pendant 150 à 210 minutes.

8. Fil conducteur résultant du procédé de fabrication selon l'une quelconque des revendications 1 à 7, ce fil conducteur étant réalisé dans un matériau composite à matrice en cuivre dans laquelle sont dispersées des particules métalliques ou céramiques ce fil **se caractérisant en ce qu'**il comporte en outre un revêtement en matériau ductile et **en ce qu'**il présente une conductivité électrique au moins égale à 92% de la conductivité électrique du cuivre dénommée International Annealed Copper Standard correspondant à 1,7241 micro.ohm.cm à 20 °C.

9. Procédé de fabrication d'une tresse de blindage électromagnétique (20) de câble (10) avec ledit fil conducteur, selon la revendication 8, **caractérisé en ce que** lorsque ledit câble (10) est soumis à un million (1.000.000) de cycles de flexion et de torsion combinées, chaque cycle correspondant, au passage d'un tronçon de câble par rapport à une position initiale, d'une part, pour la torsion (B), par rapport à une direction principale (Y, Y') du câble depuis une position 0°, vers une position à +140°, vers une position à -140° et le retour à la position 0°, et d'autre part, pour la flexion (A), par rapport à une direction (X, X') orthogonale à ladite direction principale du câble (Y, Y') depuis une position 0°, vers une position à +140°, vers une position à -140° et le retour à la position 0°, ladite tresse (20) présente une variation de résistance électrique maximale de 7%.

10. Fil conducteur selon la revendication 8 **caractérisé en ce qu'**il présente une valeur de charge à la rupture en traction supérieure ou égale à 300 MPa.

11. Fil conducteur selon la revendication 8, **caractérisé en ce que** ledit matériau ductile appartient au groupe comprenant l'argent, l'or, le platine, le palladium et leurs alliages.

12. Fil conducteur selon la revendication 11, **caractérisé en ce que** ledit matériau ductile est une couche d'argent obtenue par voie électrolytique.

13. Fil conducteur selon l'une quelconque des revendications 8 et 10 à 12, **caractérisé en ce que** lesdites particules comportent de l'oxyde d'aluminium, de préférence de 0.2 à 0.4 % en poids du matériau composite.

14. Tresse de blindage électromagnétique (20) de câble électrique, comprenant au moins un fil conducteur selon l'une des revendications 8 et 10 à 13.

## Claims

1. Process for manufacture of a conductor wire made from a composite material with a copper matrix in which metallic or ceramic particles are dispersed, **characterised by** the fact that it includes the following steps:
- a basic wire is provided made from the said composite material,
- the basic wire is coated with a ductile material in order to obtain a primary wire having a nominal diameter,
- wiredrawing of the said primary wire is performed in order to obtain a secondary wire having a final diameter, and
- the said secondary wire is subjected to an annealing treatment in order to relax the stresses caused by the wiredrawing.

2. Process as described in claim 1, **characterised by** the fact that the said ductile material belongs to the group comprising silver, gold, platinum, palladium and their alloys.

3. Process as described in any one of the preceding claims, **characterised by** the fact that the said particles include aluminium oxide, preferably at the rate of 0.2 to 0.4% by weight of the composite material.

4. Process as described in any one of the preceding claims, **characterised by** the fact that the said step of coating the basic wire comprises electrolytic deposition of a layer of silver having a thickness of between 1 and 10 µm, and preferably between 3 and 6 µm.

5. Process as described in claim 4, **characterised by** the fact that the said step of coating the basic wire comprises the following steps:
- alkaline degreasing of the basic wire,
- rinsing of the basic wire with water,
- acidic cleaning of the basic wire,
- rinsing of the basic wire with water,
- electrolytic deposition of an under-layer of silver on the basic wire,
- electrolytic deposition of a layer of silver on the said under-layer in order to form the primary wire, and
- rinsing of the primary wire with water.

6. Process as described in any one of the preceding claims, **characterised by** the fact that the wiredrawing comprises a plurality of passes in a cold multipass wiredrawing machine and allows a final diameter to be obtained for the secondary wire at least five times smaller than the nominal diameter of the primary wire, and preferably substantially ten times smaller.

7. Process as described in any one of the preceding claims, **characterised by** the fact that the said annealing treatment includes the heating of the said secondary wire between 450 and 520°C for 150 to 210 minutes.

8. Conductor wire resulting from the manufacturing process as described in any one of claims 1 to 7, this conductor wire being made from a composite material with a copper matrix in which metallic or ceramic particles are dispersed, this wire being **characterised by** the fact that it also includes a coating of a ductile material and by the fact that it has an electrical conductivity at least equal to 92% of the electrical conductivity of copper called International Annealed Copper Standard, corresponding to 1.7241 microohm.cm at 20°C.

9. Process for manufacture of an electromagnetic shielding braid (20) for a cable (10) with the said conductor wire as described in claim 8, **characterised by** the fact that, when the said cable (10) is subjected to a million (1 000 000) cycles of combined flexing and twisting, each cycle corresponding, on passage of a section of cable relative to an initial position, on the one hand, for twisting (B), relative to a main direction (Y, Y') of the cable from a 0° position, to a position at +140°, to a position at -140° and return to the 0° position, and on the other hand, for flexing (A), relative to a direction (X, X') at right-angles to the said main direction (Y, Y') of the cable from a 0° position, to a position at +140°, to a position at -140° and return to the 0° position, the said braid (20) has a maximum variation in electrical resistance of 7%.

10. Conductor wire as described in claim 8, **characterised by** the fact that it has a breakage load value under traction greater than or equal to 300 MPa.

11. Conductor wire as described in claim 8, **characterised by** the fact that the said ductile material belongs to the group comprising silver, gold, platinum, palladium and their alloys.

12. Conductor wire as described in claim 11, **characterised by** the fact that the said ductile material is a layer of silver obtained electrolytically.

13. Conductor wire as described in any one of claims 8 and 10 to 12, **characterised by** the fact that the said particles include aluminium oxide, preferably at the rate of 0.2 to 0.4% by weight of the composite material.

14. Electromagnetic shielding braid (20) for an electric cable, comprising at least a conductor wire as described in one of claims 8 and 10 to 13.

## Patentansprüche

1. Verfahren zur Herstellung eines Leitungsdrahtes aus einem Verbundwerkstoff mit Kupfermatrize, in der Metall- oder Keramikpartikel verteilt sind,
**dadurch gekennzeichnet, daß** das Verfahren folgende Schritte umfaßt:
- Bereitstellen eines Basisdrahtes, hergestellt aus dem Verbundwerkstoff,
- Ausführen eines Überzugs des Basisdrahtes mit einem streckbaren Werkstoff, um einen Primärdraht zu erhalten, der einen nominellen Durchmesser aufweist,
- Ausführen des Drahtziehens beim Primärdraht, um einen Sekundärdraht mit einem endgültigen Durchmesser zu erhalten, und
- Ausführen einer Glühbehandlung des Sekundärdrahtes, um die durch das Drahtziehen herbeigeführten Spannungen abzubauen.

2. Verfahren nach Anspruch 1, **dadurch gekennzeichnet, daß** der streckbare Werkstoff zur Gruppe gehört, die Silber, Gold, Platin, Palladium und ihre Legierungen umfaßt.

3. Verfahren nach einem der vorhergehenden Ansprüche, **dadurch gekennzeichnet, daß** die Partikel Aluminiumoxid umfassen, vorzugsweise von 0,2 bis 0,4 Gew% des Verbundwerkstoffes.

4. Verfahren nach einem der vorhergehenden Ansprüche, **dadurch gekennzeichnet, daß** der Schritt des Überziehens des Basisdrahtes das Abscheiden einer Silberschicht auf elektrolytischem Weg umfaßt, welche eine Dicke zwischen 1 und 10 µm aufweist, vorzugsweise zwischen 3 und 6 µm.

5. Verfahren nach Anspruch 4, **dadurch gekennzeichnet, daß** der Schritt des Überziehens des Basisdrahtes folgende Schritte umfaßt:
- alkalisches Entfetten des Basisdrahtes,
- Spülen des Basisdrahtes mit Wasser,
- Säurebeizen des Basisdrahtes,
- Spülen des Basisdrahtes mit Wasser,
- Abscheiden einer Unterschicht aus Silber auf dem Basisdraht auf elektrolytischem Weg,
- Abscheiden einer Silberschicht auf der Unterschicht auf elektrolytischem Weg, um den Primärdraht zu bilden und
- Spülen des Primärdrahtes mit Wasser.

6. Verfahren nach einem der vorhergehenden Ansprüche, **dadurch gekennzeichnet, daß** das Drahtziehen mehrere Durchgänge in einer Multipaß-Kaltdrahtziehmaschine umfaßt und das Erhalten eines Enddurchmessers für den Sekundärdraht ermöglicht, der wenigstens fünf Mal kleiner als der nominelle Durchmesser des Primärdrahtes ist, vorzugsweise im wesentlichen zehn Mal kleiner.

7. Verfahren nach einem der vorhergehenden Ansprüche, **dadurch gekennzeichnet, daß** die Glühbehandlung das Erhitzen des Sekundärdrahtes zwischen 450 und 520 °C über einen Zeitraum von 150 bis 210 Minuten umfaßt.

8. Leitungsdraht, der durch das Herstellungsverfahren nach einem der Ansprüche 1 bis 7 bereitgestellt wird, wobei der Leitungsdraht aus einem Verbundwerkstoff mit einer Kupfermatrize hergestellt ist, in der Metall- oder Keramikpartikel verteilt sind, wobei der Draht **dadurch gekennzeichnet ist, daß** er ferner einen Überzug aus einem streckbaren Werkstoff aufweist und **dadurch**, daß er eine elektrische Leitfähigkeit aufweist, die wenigstens gleich 92 % der elektrischen Leitfähigkeit des Kupfers ist, die als International Annealed Copper Standard bezeichnet wird und 1,7241 Mikroohm bei 20 °C entspricht.

9. Verfahren zur Herstellung eines elektromagnetischen Abschirmungsgeflechtes (20) aus Kabel (10) mit dem Leitungsdraht nach Anspruch 8, **dadurch gekennzeichnet, daß,** wenn das Kabel (10) einer Million (1.000.000) kombinierten Biegungs- und Torsionszyklen unterworfen wird, wobei jeder Zyklus dem Durchgang eines Kabelabschnitts in Bezug auf eine Anfangsposition entspricht, einerseits für die Torsion (B) in Bezug auf eine Hauptrichtung (Y, Y') des Kabels von einer Position 0° zu einer Position von +140 ° zu einer Position von -140° und zurück zur Position 0°, und andererseits für die Biegung (A) in Bezug auf eine Richtung (X, X'), die zur Hauptrichtung des Kabels (Y, Y') rechtwinklig ist, von einer Position 0° zu einer Position von +140° zu einer Position von -140° und zurück zur Position von 0°, das Geflecht (20) eine maximale Schwankung beim elektrischen Widerstand von 7 % aufweist.

10. Leitungsdraht nach Anspruch 8, **dadurch gekennzeichnet, daß** er einen Bruchlastwert bei Zug von größer oder gleich 300 MPa aufweist.

11. Leitungsdraht nach Anspruch 8, **dadurch gekennzeichnet, daß** der streckbare Werkstoff zu der Gruppe gehört, die Silber, Gold, Platin, Palladium und ihre Legierungen umfaßt.

12. Leitungsdraht nach Anspruch 11, **dadurch gekennzeichnet, daß** der streckbare Werkstoff eine Silberschicht ist, die auf elektrolytischem Weg erhalten wird.

13. Leitungsdraht nach einem der Ansprüche 8 und 10 bis 12, **dadurch gekennzeichnet, daß** die Partikel Aluminiumoxid umfassen vorzugsweise von 0,2 bis 0,4 Gew% des Verbundwerkstoffes.

14. Elektromagnetisches Abschirmungsgeflecht (20) aus elektrischem Kabel, umfassend wenigstens einen Leitungsdraht nach einem der Ansprüche 8 und 10 bis 13.
